# EUROPÄISCHE PATENTSCHRIFT

(11) **EP 0 308 361 B1**
(45) Veröffentlichungstag und Bekanntmachung des Hinweises auf die Patenterteilung: **13.10.1993**
(21) Anmeldenummer: 88730190.1
(22) Anmeldetag: 23.08.1988
(51) Int. Cl.: C22C 38/04, C21D 9/00, C21D 1/18

(54) **Verfahren zur Herstellung von Druckbehältern aus Stahl**
Process for manufacturing steel pressure vessels
Procédé pour la fabrication de réservoirs sous pression en acier

(30) Priorität: 16.09.1987 DE 3731481
(43) Veröffentlichungstag der Anmeldung: 22.03.1989
(73) Patentinhaber: MANNESMANN Aktiengesellschaft, 40027 Düsseldorf (DE)
(72) Erfinder: von Hagen, Ingo, Dr.-Ing., D-4150 Krefeld 1 (DE); Schnabel, Ekkehardt, Dipl.-Ing., D-4330 Mülheim (DE); Kulgemeyer, Axel, Dr.mont., D-4150 Krefeld 11 (DE); Vespermann, Dieter, Dr.-Ing., D-4130 Moers 2 (DE)
(74) Vertreter: Meissner, Peter E., Dipl.-Ing.

(56) Entgegenhaltungen:
- FR-A- 2 287 519
- GB-A- 1 083 466
- PATENT ABSTRACTS OF JAPAN, Band 12, Nr. 50 (C-476)[2897], 16. Februar 1988; & JP-A-62196326
- PATENT ABSTRACTS OF JAPAN, Band 8, Nr. 225 (C-247)[1662], 16. Oktober 1984; & JP-A-59110725
- METAL SCIENCE AND HEAT TREATMENT, Band 27, Nr. 9-10, September/Oktober 1985, Plenum Publishing Corp., New York, NY (US); T.A.BEILINOVA et al., Seiten 646-649#

## Beschreibung

Die Erfindung betrifft ein Verfahren zur Herstellung von Druckbehältern aus Stahl gemäß dem Oberbegriff des Patentanspruchs 1.

Die Sicherheitsanforderungen an Druckbehälter, wie sie beispielsweise in den "Technische Regeln Druckgase" des Deutschen Druckbehälterausschusses (DBA) festgelegt sind, schlagen sich in gleichermaßen hohen Anforderungen an die eingesetzten Werkstoffe nieder. Bei Stahlflaschen (Prüfdruck 300 bar) wird in diesem Zusammenhang gefordert:
0,2% - Dehngrenze über 755 N/mm²
Zugfestigkeit 880 - 1030 N/mm²
ISO-V-Kerbschlagarbeit (quer) bei -20°C über 25 J Dehngrenzenverhältnis unter 90%.

Zur Einhaltung dieser Forderungen werden im Druckbehälterbau im allgemeinen Vergütungsstähle wie beispielsweise Werkstoff 34 CrMo4 eingesetzt.

Um den Transport und die Handhabung von Druckbehältern zu verbilligen bzw. zu erleichtern, ist man bestrebt, den Druckbehälter möglichst gewichtsarm, d.h. mit geringen Wanddicken, herzustellen. Dabei sollen die Sicherheitsanforderungen jedoch voll erfüllt bleiben. Dies ist aber nur möglich, wenn die Festigkeitseigenschaften des verwendeten Werkstoffs entsprechend gesteigert werden. Das aber ist bei den üblichen Vergütungsstählen unter Einhaltung der genannten Bedingungen nur in geringem Maße durchführbar.

Ein weiterer Nachteil ist in der eingeschränkten Schweißbarkeit dieser Stähle zu sehen, die durch den hohen Kohlenstoff-Gehalt von über 0,3% bedingt ist. Daneben entspricht auch die in der Regel erforderliche Ölvergütung für solche Stähle nicht mehr den heutigen Anforderungen an moderne Fertigungsanlagen, die nach Möglichkeit eine Wasservergütung vorsehen. Schließlich weisen die für die Behälterfertigung üblicherweise verwendeten Werkstoffe Mängel hinsichtlich ihrer Kerbschlagzähigkeit bei tiefen Temperaturen auf. Einsatztemperaturen von unter -20 °C sind schon als problematisch anzusehen.

Aufgabe der Erfindung ist es daher, ein Verfahren anzugeben, mit dem Druckbehälter herstellbar sind, die diese Nachteile nicht aufweisen. Insbesondere soll eine Verringerung des Druckbehältergewichts durch erhöhte Festigkeitseigenschaften (Reduzierung der Wanddicken) bei ausreichender Sicherheit und unter günstigen Kosten ermöglicht werden, wobei der verwendete Werkstoff gute Schweißeigenschaften und mindestens folgende Festigkeits- und Zähigkeitskennwerte quer zur Verformungsrichtung aufweisen soll:
0,2% - Dehngrenze über 900 N/mm²
Dehngrenzenverhältnis maximal 95%
Brucheinschnürung mindestens 16%
ISO-V-Kerbschlagarbeit bei +20 °C über 80 J
ISO-V-Kerbschlagarbeit bei -60 °C über 36 J
Gelöst wird diese Aufgabe durch ein Verfahren mit den kennzeichnenden Merkmalen des Patentanspruchs 1. Zur weiteren Verbesserung der Durchhärtbarkeit der Druckbehälter (insbesondere bei Wanddicken über 30 mm) wird dem verwendeten Stahl vorteilhaft entsprechend Patentanspruch 2 Chrom bis maximal 0,3% zugesetzt.

Der erfindungsgemäß verwendete Vergütungsstahl ist trotz des relativ hohen Kohlenstoffanteils von bis zu 0,25% in der vorgegebenen Legierungszusammensetzung nach den üblichen Verfahren problemlos, d.h. heißrißfrei schweißbar. Darüberhinaus kann er sowohl öl- als auch wasservergütet werden. In Kombination mit der Mischkristallverfestigung und der Verbesserung der Durchhärtbarkeit durch Bor ergeben sich außerordentlich gute Festigkeits- und Zähigkeitskennwerte. Diese überschreiten die gesetzten Grenzwerte zum Teil deutlich. Um die festigkeitssteigernde Wirkung des Bors maximal ausnutzen zu können, ist ein Titan/Stickstoff-Verhältnis von 3,6 bis 6,5 erforderlich. Durch Zusatz von bis zu 0,04% Niob kann die Feinkörnigkeit und damit die Zähigkeit des erfindungsgemäßen Stahls noch weiter gesteigert werden.Wenngleich sich das Dehngrenzenverhältnis bei dem erfindungsgemäßen Stahl auf etwa 95% erhöhen kann, so ist dennoch eine ausreichende Sicherheit gegen ein Zerlegen des Behälters vorhanden, weil die Brucheinschnürung auf jeden Fall auf Werten von mindestens 16% gehalten werden kann. Besonders wesentlich ist, daß die Kerbschlagarbeit bei -60 °C quer zur Verformungsrichtung (ISO-V-Kerbschlagproben) über 36 J liegt. Dies macht den Werkstoff auch für eine Anwendung bei tiefen Temperaturen, wie sie unter arktischen Bedingungen herrschen, verwendbar.

Die besondere Eignung des erfindungsgemäßen Stahl für den Bau von Druckbehältern wird durch die beiden nachfolgenden Beispiele weiter verdeutlicht.

### Beispiel 1:

Für eine Flasche (Wanddicke 4 mm) aus einem Stahl mit der Zusammensetzung:
0,24 % C
1,4 % Mn
0,28 % Si
0,013 % P
0,0018 % S
0,29 % Mo
0,023 % Ti
0,0020 % B
0,0037 % N
ergaben sich nach der erfindungsgemäßen Vergütungsbehandlung (15 min bei 870 °C, Abschrecken im Ölbad; 30 min bei 600 °C, Abkühlen an Luft) folgende Eigenschaften:
0,2 % - Dehngrenze 903 N/mm²
Zugfestigkeit 950 N/mm²
Dehngrenzenverhältnis 95%
Brucheinschnürung 20%
ISO-V-Kerbschlagarbeit bei +20 °C (quer) 133 J
ISO-V-Kerbschlagarbeit bei -60 °C (quer) 58 J.

### Beispiel 2:

Für einen Serienbehälter (6 mm Wanddicke) aus einem Stahl mit der Zusammensetzung:
0,2 % C
1,74 % Mn
0,3 % Si
0,013 % P
0,0014 % S
0,30 % Mo
0,021 % Ti
0,0022 % B
0,0048 % N
ergaben sich nach der erfindungsgemäßen Vergütungsbehandlung (15 Min bei 880 °C, Abschrecken im Wasserbad; 30 min bei 500 °C, Abkühlen an Luft) folgende Eigenschaften:
0,2 % - Dehngrenze 992 N/mm²
Zugfestigkeit 1042 N/mm²
Dehngrenzenverhältnis 95%
Brucheinschnürung 17%
ISO-V-Kerbschlagarbeit bei +20 °C (quer) 114 J
ISO-V-Kerbschlagarbeit bei -60 °C (quer) 40 J.

## Patentansprüche

1. Verfahren zur Herstellung von Druckbehältern aus Stahl durch Warm- und/oder Kaltformgebung und anschließendes Härten und Anlassen, dadurch gekennzeichnet, daß ein Stahl mit der Zusammensetzung
| | |
|---|---|
| 0,15 - 0,26 % | Kohlenstoff |
| 1,25 - 2,00 % | Mangan |
| 0,2 - 0,5 % | Silizium |
| maximal 0,02 % | Phosphor |
| maximal 0,005 % | Schwefel |
| o,1 - 0,5 % | Molybdän |
| 0,010 - 0,035 % | Titan |
| 0,0030 - 0,0100 % | N |
| 0,001 - 0,003 % | Bor |
| 0 - 0,04 % | Niob |
| Rest | Eisen und übliche Verunreinigungen |
verwendet wird, wobei das Verhältnis des Titangehaltes zum Stickstoffgehalt zwischen 3,6 und 6,5 eingestellt wird, daß die Druckbehälter zum Härten auf 30-50 K oberhalb Ac₃ erwärmt und anschließend mit einer Geschwindigkeit von 15-40 K/s auf unter 100°C abgekühlt werden und daß das Anlassen bei Temperaturen von mindestens 500 °C bis maximal 50 K unterhalb Ac₁ und einer Haltezeit von mindestens 5 min durchgeführt wird.

2. Verfahren nach Anspruch 1,
dadurch gekennzeichnet, daß der verwendete Stahl zusätzlich maximal 0,3% Chrom zu Lasten des Restelementes Eisen enthält.

## Claims

1. A method for producing steel pressure vessels by hot and/or cold shaping and subsequent hardening and tempering, characterised in that a steel having the composition
| | |
|---|---|
| 0.15 - 0.26 % | carbon |
| 1.25 - 2.00 % | manganese |
| 0.2 - 0.5 % | silicon |
| at most 0.02 % | phosphorus |
| at most 0.005 % | sulphur |
| 0.1 - 0.5 % | molybdenum |
| 0.010 - 0.035 % | titanium |
| 0.0030 - 0.0100 % | N |
| 0.001 - 0.003 % | boron |
| 0 - 0.04 % | niobium |
| remainder | iron and usual impurities |
is used, with the ratio of the titanium content to the nitrogen content being set to between 3.6 and 6.5, that the pressure vessels for hardening are heated to 30-50 K above Ac₃ and are then cooled to below 100°C at a rate of 15-40 K/s and that the tempering is carried out at temperatures of at least 500°C to at most 50 K below Ac₁ and a holding time of at least 5 minutes.

2. A method according to Claim 1, characterised in that the steel used additionally contains at most 0.3% chromium at the expense of the residual element iron.

## Revendications

1. Procédé pour la réalisation de réservoirs sous pression en acier par modelage à chaud et/ou à froid, suivi d'un durcissement et d'un revenu,
caractérisé en ce que l'on utilise un acier ayant la composition suivante :
| | |
|---|---|
| 0,15 - 0,26 % | carbone |
| 1,25 - 2,00 % | manganèse |
| 0,2 - 0,5 % | silicium |
| au maximum 0,02 % | phosphore |
| au maximum 0,005 % | soufre |
| 0,1 - 0,5 % | molybdène |
| 0,010 - 0,035 % | titane |
| 0,0030 - 0,0100 % | N |
| 0,001 - 0,003 % | bore |
| 0 - 0,004 % | niobium |
| le reste | fer et impuretés usuelles |
le rapport entre la teneur en titane et la teneur en azote étant établi entre 3,6 et 6,5, en ce que, pour le durcissement, les réservoirs sous pression sont réchauffés à 30-50 K au-dessus de Ac₃ et sont ensuite refroidis, à une vitesse de 15-40 K/s, à une température au-dessous de 100°C et en ce que le revenu est effectué à des températures d'au moins 500°C à au plus 50 K au-dessous de Ac₁ et pendant une durée d'au moins 5 minutes.

2. Procédé selon la revendication 1,
caractérisé en ce que l'acier utilisé comporte de plus au maximum 0,3 % de chrome, pris sur l'élément restant fer.
